# EUROPÄISCHE PATENTSCHRIFT

(11) **EP 0 823 948 B1**
(45) Veröffentlichungstag und Bekanntmachung des Hinweises auf die Patenterteilung: **03.04.2002**
(21) Anmeldenummer: 96914167.0
(22) Anmeldetag: 02.05.1996
(51) Int. Cl.: D21C 3/04

(54) **VERFAHREN ZUR HERSTELLUNG EINER PULPE AUS ZELLULOSEHALTIGEM MATERIAL**
METHOD OF PRODUCING A PULP OF CELLULOSIC MATERIAL
PROCEDE DE PRODUCTION DE PULPE D'UN MATERIAU CELLULOSIQUE

(30) Priorität: 03.05.1995 DE 19516151
(43) Veröffentlichungstag der Anmeldung: 18.02.1998
(73) Patentinhaber: Natural Pulping AG, 71364 Winnenden (DE)
(72) Erfinder: Siegle, Sven, 71364 Winnenden (DE)
(74) Vertreter: Mammel, Ulrike
(86) Internationale Anmeldenummer: EP9601823
(87) Internationale Veröffentlichungsnummer: WO9635013

(56) Entgegenhaltungen:
- EP-A- 0 325 891
- EP-A- 0 335 242
- EP-A- 0 508 064
- EP-A- 0 584 675
- WO-A-82/01902
- WO-A-86/05529
- DE-A- 3 830 993
- FR-A- 2 665 193
- FR-A- 2 672 065
- GB-A- 850 367
- US-A- 4 451 567

## Beschreibung

Die Erfindung betrifft ein Verfahren zur Herstellung einer Pulpe aus zellulosehaltigem Material.

Unter Pulpe wird ein Zellulosebrei verstanden, wie man ihn zur Herstellung von Zellstoff benötigt. Aus diesem Zellstoff werden dann wiederum beispielsweise Papier oder Pappe hergestellt.
Der zellstoffpoduzierenden Industrie fällt es heute in zunehmendem Maße schwerer, den Erfordernissen und Auflagen in bezug auf den Umweltschutz gerecht zu werden. Zusätzlich ist es z.B. in Deutschland nach den Umweltauflagen von 1990 nicht mehr erlaubt, klassische Verfahren zur Zellstoffgewinnung, wie das Sulfatverfahren, anzuwenden. Bei der Verwendung schwefelhaltiger Aufschlußmittel, um aus dem zellulosehaltigem Material das als Verbundstoff fungierende Lignin herauszulösen, wird in Deutschland nur noch das Sulfitverfahren angewendet.

Als Ergebnis der Bemühungen, umweltfreundlichere Verfahren zur Zellstoffgewinnung zu entwickeln, entstand das sogenannte Acetosolv-Verfahren, bei dem die Aufschlußflüssigkeit mindestens 50 Gew% Essigsäure beinhaltet und zusätzlich einen geringen Anteil an Salzsäure. Nach diesem Aufschluß wird die so gewonnene Pulpe mit Natronlauge und wahlweise zusätzlich mit organischen Lösungsmitteln gewaschen, um das Lignin mehr oder weniger vollständig zu entfernen.

Als nachteilig wird bei diesem Verfahren der relativ hohe Essigsäureverbrauch und die Verwendung von Natronlauge und gegebenenfalls organischen Lösungsmitteln für das Waschen der Pulpe angesehen.
Gemäß den hohen Anforderungen der Papierindustrie wird die so gewonnene Pulpe regelmäßig in einem nachfolgenden Schritt gebleicht, um Kappazahlen von zumindest unter 25 zu erreichen. Auch beim Acetosolv-Verfahren ist eine nachgeschaltete Bleiche mittels eines Peroxids vorgesehen, wobei ein relativ hoher Verbrauch dieses Bleichmittels als nachteilig anzumerken ist.
Durch die EP-A-0 325 891 ist daher eine Verbesserung dieses AcetosolvVerfahrens bekannt geworden. Die Verbesserung besteht im wesentlichen darin, daß das Waschen der Pulpe nach dem Aufschluß nicht mehr mit Natronlauge erfolgt, sondern mit einer C₁₋₃-Carbonsäure oder einer Mischung aus solchen Säuren und daß die sich daran anschließende Bleiche auch in dem sauren Medium unter zusätzlicher Verwendung von Wasserstoffperoxid oder Ozon durchgeführt wird. Als Lösungsmittel kann dabei auch ein Carbonsäureester, wie zum Beispiel Butylacetat verwendet werden.
Zusätzlich ist durch die genannte Druckschrift bekannt, daß die für das Waschen der Pulpe verwendete C₁₋₃-Carbonsäure anschließend wieder als Aufschlußflüssigkeit Verwendung finden kann.
Aus der WO-A-82/01902 ist weiterhin ein Verfahren zur Herstellung eine Pulpe aus zellulosehaltigem Material unter Verwendung von Ameisensäure bekannt. Die GB-A-850 367 lehrt, Ameisensäure bei der Herstellung von Zellulose zu verwenden.
Durch die WO-A-86/05529 ist ein Verfahren zur Herstellung gebleichter Pulpe aus zellulosehaltigem Material bekannt geworden, das allgemein auch als Milox-Verfahren bezeichnet wird. Bei diesem Verfahren wird der Aufschluß in einem Peroxyformyl-, Peroxyessig-, Peroxypropion- oder Peroxybuttersäuremedium durchgeführt, wobei die Peroxosäure dadurch gewonnen wird, daß die jeweilige Säure mit einem relativ hohen Anteil von Wasserstoffperoxid gemischt und dann das Aufschlußverfahren durchgeführt wird. Diesem Aufschluß schließt sich ein Bleichen der Pulpe an, das in alkalischer Lösung durchgeführt wird, der Wasserstoffperoxid zugesetzt worden ist. Nachteilig ist bei diesem Verfahren wiederum die Verwendung einer alkalischen Lösung wie Natronlauge und der hohe Anteil an benötigtem Wasserstoffperoxid.
Ausgehend von diesem Stand der Technik liegt der vorliegenden Erfindung die Aufgabe zugrunde, ein Verfahren zur Herstellung einer Pulpe aus zellulosehaltigem Material bereitzustellen, das möglichst umweltschonend und zugleich äußerst wirtschaftlich und effizient arbeitet.
Das erfindungsgemäße Verfahren gemäß Anspruch 1 kommt zum Beispiel zum Einsatz, wenn das verwendete zellulosehaltige Material nicht so leicht aufschließbar ist. Dies ist beispielsweise bei Laub- oder Nadelhölzern der Fall, aber auch bei Getreidestroh, je nach Verwendungszweck der daraus gewonnen Pulpe. Das zellulosehaltige Material wird mit Ameisensäure und Wasser versetzt und durch eine externe Energiequelle leicht unter Rückflußkühlung erwärmt. Dann wird langsam Wasserstoffperoxid in konstanter Dosierung zugesetzt. Eine solche Vorgehensweise ist bislang durch keinen Stand der Technik bekannt geworden und ermöglicht eine sehr wirtschaftliche Verfahrensweise, weil die nunmehr exotherme Reaktion selbst die zum Kochen nötige Wärme liefert. Das heißt, es ist nach anfänglichem Aktivieren weitgehend keine externe Energiezufuhr nötig. Gleichzeitig wird die Reaktionskontrolle wesentlich erleichtert, weil immer nur eine geringe vorherbestimmte Menge an Wasserstoffperoxid zu der Aufschlußlösung hinzugefügt wird. Unter Aufschlußlösung wird dabei die Summe aus Lösungsmittel, dem zellulosehaltigen Material und daraus möglicherweise herausgelösten Bestandteilen, wie Lignin und Zucker, verstanden. Des weiteren ist bei der Reaktionsführung gemäß der bevorzugten Ausführungsform vorteilhaft, daß das Gleichgewicht bei der Reaktion der Bildung der Persäure aus Ameisensäure und Wasserstoffperoxid durch das kontinuierliche Zugeben des Wasserstoffperoxids ständig auf die Seite der Persäure verschoben wird.

Bei dem erfindungsgemäßen Verfahren kann wäßrige Ameisensäure in einem Konzentrationsbereich zwischen in etwa 60 bis 99 Gew% verwendet werden. Die Verwendung 100%iger Ameisensäure ist nicht günstig, da zumindest ein gewisser Prozentsatz Wasser bei der Herstellung der Pulpe, d.h. beim Aufschlußverfahren vorhanden sein sollte. Als Kochzeit kann eine Zeitspanne von in etwa 30 bis 120 Minuten angegeben werden, je nach verwendetem zellulosehaltigem Material.

Die vorherbestimmte Menge an Wasserstoffperoxid kann in etwa 1 bis 3 Gew%, vorzugsweise 1 bis 2 Gew%, besonders bevorzugt 1 Gew%, bezogen auf das Gesamtgewicht aus zellulosehaltigem Material und Lösungsmittel betragen. Hierbei ist besonders vorteilhaft, daß nur eine sehr geringe Menge an zugesetztem Wasserstoffperoxid notwendig ist, die einerseits ausreicht, um die Anforderungen an den Weißgrad der so hergestellten Pulpe für die Herstellung von Papier zu erfüllen und die andererseits ausreicht, um die Temperatur der Aufschlußlösung in etwa auf den Siedepunkt des Lösungsmittels zu halten, ohne extern weitere Energie in Form von Wärme zuzuführen. Damit können gute Eigenschaften des aus der Pulpe hergestellten Papiers mit einem minimalen Energieaufwand verbunden werden.

Es hat sich als vorteilhaft erwiesen, das Flüssigkeit-zu-Material-Verhältnis im Bereich von 20:1 bis 25:1 zu halten.

Das erfindungsgemäße Verfahren kann des weiteren dahingehend abgewandelt werden, daß zusätzlich in das Lösungsmittel ein Gas, wie Luft, Sauerstoff, Ozon oder ein vergleichbares Gas oder ein Gemisch aus zwei oder mehreren dieser Gase eingeleitet wird. Dabei wird die oxidative Kraft dieser Gase ausgenutzt, die den Ligninabbau und damit den Weißgrad erhöht, sowie die Kappazahl senkt. Außerdem wird auch die benötigte Aufschlußzeit gesenkt.

Erfindungsgemäß kann die Pulpe nach Beendigung der Kochzeit durch einfaches Absieben von dem Lösungsmittel abgetrennt werden. Dabei wird Absieben im weitesten Sinne verstanden, d.h. ein Trennen durch eine geeignete Membran, einen Filter oder eine Fritte ist auch möglich, wobei dann das Abtrennen kontinuierlich geschehen kann. Die so abgesiebte Pulpe kann dann mit Wasser und/oder Ameisensäure gewaschen werden. Insbesondere beim Waschen mit Ameisensäure wird dabei das restliche Lignin, welches schon aus dem zellulosehaltigen Material herausgelöst ist, ausgeschwemmt. Durch Aufschlagen der Pulpe mittels eines Rührers kann dieses Ausschwemmen noch gefördert werden.

Wenn die Pulpe mit Ameisensäure gewaschen wurde, wird diese Ameisensäure zusammen mit dem Lösungsmittel aus dem Aufschlußverfahren durch einfache Destillation zurückgewonnen. Der Anteil an zurückgewonnener Ameisensäure beträgt dabei sogar in aller Regel über 95 Gew%. Der restliche Anteil der Ameisensäure bleibt als Rückstand mit dem Lignin zurück.

Wenn die Pulpe mit Ameisensäure gewaschen worden ist, wird sie anschließend mit Wasser noch neutral gewaschen, wobei wahlweise dann auch dieses Waschwasser der obengenannten Destillation zugeführt werden kann, um so auch den noch in der Pulpe verbliebenen Anteil an Ameisensäure zurückzugewinnen.

Mit dem oben angegebenen erfindungsgemäßen Verfahren oder dessen bevorzugter Ausführungsform wurde ein Verfahren zur Herstellung einer Pulpe aus zellulosehaltigem Material angegeben, das beispielsweise zur Herstellung von Papier mit einem ausreichenden Weißgrad (z.B. Kappazahl < 10) in einem Einstufenverfahren mit minimalem Energieaufwand geeignet ist.

Je nach verwendetem zellulosehaltigem Material oder je nach den besonderen Anforderungen an die Papiereigenschaften des aus der Pulpe beispielsweise herzustellenden Papiers kann es erforderlich werden, den Weißgrad weiter zu erhöhen. Auch dies wird nach dem erfindungsgemäßen Verfahren in einer besonders bevorzugten Ausführungsform mit minimalem Energie- und zugleich minimalem Apparateaufwand ermöglicht, da dann vorgesehen werden kann, daß das erfindungsgemäße Verfahren wiederholt wird. Dabei wird die Kochtemperatur vermindert. Als Lösungsmittel dient dann wäßrige Ameisensäure, der Wasserstoffperoxid, wie weiter oben bereits beschrieben, zugesetzt wird. Die verminderte Kochtemperatur kann in etwa 70 bis 80°C betragen. Vorzugsweise beträgt die Kochtemperatur 70°C, da bei dieser Temperatur ein Optimum an Perameisensäure vorliegt. Gleichzeitig kann zur Erreichung eines höheren Weißgrads die Kochzeit verlängert werden auf bis zu 5 Stunden. Vorzugsweise beträgt die Kochzeit dann jedoch in etwa 3 Stunden, weil festgestellt wurde, daß nach dieser Zeit keine nennenswerte Aufhellung der Pulpe mehr eintritt.
Es hat sich auch als vorteilhaft erwiesen, daß Flüssigkeit-zu-Materialverhältnis auf über 25:1 zu erhöhen.

Als zellulosehaltiges Material können beispielsweise Elefantengras (Miscanthus) und/oder Maisblätter oder Stengel verwendet werden. Beide Materialien, insbesondere Elefantengras, lassen sich sehr gut aufschließen. Dabei kann sogar auf die Zugabe von Wasserstoffperoxid zum Lösungsmittel verzichtet werden. So wurde beispielsweise bei Verwendung von 99%iger Ameisensäure und einer Kochdauer von einer Stunde eine Kappazahl von 4.7 erreicht.

Ein besonderer Vorteil des erfindungsgemäßen Verfahrens ist es jedoch, daß als zellulosehaltiges Material grundsätzlich Einjahrespflanzen, insbesondere Getreidestroh, verwendet werden können. Dies ist insbesondere für die Papierherstellung wichtig, da bislang hierfür als zellulosehaltiges Material fast ausschließlich Holz verwendet wird. Weltweit werden im Jahr über 200 Millionen Tonnen Papier verbraucht. Dabei ist der Bedarf weiter steigend. Die Abholzung großer Waldflächen zur Deckung des Bedarfs an zellulosehaltigem Material bringt aber erhebliche Umweltprobleme, wie Klimaveränderungen und Lebensraumvernichtung von Tier- und Pflanzwelt mit sich. Dort wo, wenn überhaupt, Wiederaufforstung betrieben wird, werden meist nur schnell nachwachsende Monokulturen angelegt, die ihrerseits sehr schädlingsanfällig und ökologisch nicht sinnvoll sind. Darüberhinaus läßt sich auch in Entwicklungsländern oder Ländern der sogenannten "dritten Welt" ein steigender Bedarf an Papier für die verschiedensten Zwecke feststellen. Für die bisher übliche Herstellung fehlt meist das Holz als zellulosehaltiges Material. Hier kann gerade das Getreidestroh als hinsichtlich der Kosten und hinsichtlich ökologischer Gesichtspunkte sinnvoller Ersatz dienen. Oft wird Stroh sogar als lästiger Abfall angesehen und umweltschädlich auf den Äckern verbrannt. Da allein in Deutschland das Gesamtaufkommen bei jeder Ernte insgesamt etwa 50 Millionen Tonnen Stroh beträgt, steht ein großes Potential an zellulosehaltigem Material zur Verfügung. Dies gilt noch mehr für Länder wie die USA oder Kanada, welche bekanntermaßen über riesige Getreidefelder verfügen. Aber auch für Entwicklungsländer oder Länder der sogenannten "dritten Welt" kann der Anbau von einfachen Einjahrespflanzen eine Möglichkeit zur Nutzung schwieriger Böden und bei schlechten klimatischen Bedingungen sein. Dabei ist es möglich, dort, wo die Anpflanzung anspruchsvollerer Getreidesorten aufgrund der Witterungs- oder Bodenverhältnisse nicht mehr möglich ist, auf die Bewirtschaftung mittels einfacherer Einjahrespflanzen überzugehen und somit zellulosehaltiges Material zur Herstellung einer Pulpe, die dann wiederum der Papierherstellung dient, bereitzustellen.

Bei der Verwendung von Getreidestroh hat es sich als sinnvoll erwiesen, das erfindungsgemäße Verfahren in seiner bevorzugten Ausführungsform anzuwenden und der Aufschlußlösung eine genau vorherbestimmte Menge Wasserstoffperoxid kontinuierlich in konstanter Dosierung zuzusetzen. Mittels dieses Verfahrens ist es möglich, einen ausreichenden Weißgrad des aus der so erhaltenen Pulpe hergestellten Papiers zu gewährleisten. Die Wiederholung des Verfahrens gemäß der besonders bevorzugten Ausführungsform unter Verminderung der Kochtemperatur und eventuell unter Erhöhung der Kochzeit ist jedoch selbstverständlich wahlweise auch möglich.

Das erfindungsgemäße Verfahren ist aber auch auf die bisher üblichen zellulosehaltigen Materialien, wie Laub- oder Nadelholz anwendbar. Man weiß, daß es bei diesen Materialien in der Regel schwieriger ist, einen ausreichenden Weißgrad des aus der Pulpe hergestellten Papiers zur Verfügung zu stellen, wobei es sich dann anbietet, nach der besonders bevorzugten Ausführungsform vorzugehen und das erfindungsgemäße Verfahren unter Verminderung der Kochtemperatur und wahlweise Verlängerung der Kochzeit zu wiederholen.

Ein weiterer Aspekt der vorliegenden Erfindung betrifft das aus der Pulpe durch das erfindungsgemäße Verfahren herausgelöste Lignin. Dieses wird nach dem Recycling der als Lösungsmittel verwendeten Ameisensäure durch einfache Destillation aus dem Destillationsrückstand durch Ausfällen in Wasser gewonnen. Durch dieses Ausfällen des in Wasser unlöslichen Lignins wird es gleichzeitig von den auch im Rückstand vorhandenen in Wasser löslichen Zuckern abgetrennt.

Die so erhaltene Pulpe wird zur Zellstoffherstellung beispielsweise für die Papierindustrie oder zur Herstellung von Pappe verwenwdet. Selbstverständlich ist die nach dem erfindungsgemäßen Verfahren hergestellte Pulpe überall dort einsetzbar und verwendbar, wo Zellstoff als Ausgangsmaterial für ein Produkt erforderlich ist. So kann beispielsweise auch Chemiezellulose oder ein sonstiges Produkt aus regenerierter oder chemisch modifizierter Zellulose aus der Pulpe hergestellt werden.

Lignin, das nach dem erfindungsgemäßen Verfahren erhältlich ist kann unbedenklich weiterverarbeitet werden, da es keine Schwefel- oder Chloranteile enthält, wie dies nach den im Stand der bekannten Verfahren zur Herstellung einer Pulpe zumeist der Fall wäre. Das isolierte Lignin kann beispielsweise als Bauwerkstoff, insbesondere als Ausgangsmaterial für Preßspanplatten, mitteldichte Faserplatten oder als Füllmaterial verwendet werden, wenn es mit Oxalsäure im Überschuß zersetzt und entweder geschmolzen oder in einer gesättigten Ameisensäurelösung gekocht und anschließend mit Zellulosefaser eingedämpft wird. Hierbei entsteht eine wasserfeste schwarzbraune Masse.

Die Verwendungsmöglichkeiten des Lignins sind aber noch weitaus vielfältiger. So kann es als Ausgangsstoff zur Herstellung von Aromastoffen, wie Vanillin oder Glühweinaroma dienen.

Im folgenden wird die Erfindung anhand von Ausführungsbeispielen näher erläutert.

### 1. Herstellung einer Pulpe aus Stroh

Getreidestroh, Ameisensäure und Wasser werden entsprechend der unten angegebenen gewichtsprozentualen Anteile und entsprechend dem ebenfalls dort angegebenen Flüssigkeit-zu-Stroh-Verhältnis in das Reaktionsgefäß überführt. Im Labormaßstab ist dies ein Rundkolben, kombiniert mit einem Schliffthermometer und einem dem Dimrothrückflußkühler. Anschließend wird die Reaktionsmischung unter Rückflußkühlung leicht erwärmt und dann langsam Wasserstoffperoxid der unten angegebenen Konzentration kontinuierlich zugesetzt. Die Reaktion verläuft exotherm, so daß die externe Energiezufuhr, wie hier über ein Heizkissen oder eine Heizplatte, zunächst zumindest vermindert und anschließend ganz weggelassen werden kann. Auch die Aufschlußdauer ist unten angegeben. Nachdem die Kochzeit beendet ist, und das Reaktionsgefäß abgekühlt ist, wird die Pulpe durch einfaches Sieben von der Aufschlußlösung getrennt und mit weiterer frischer Ameisensäure in einer Konzentration von 60 bis 80 Gew% vermischt, um so das restliche Lignin auszuschwemmen. In das Reaktionsgefäß wird anschließend ein Flügelrührer eingelassen und ca. eine Minute gerührt. Dadurch entsteht eine Zerfaserung der Zelluloseverbände und die Ausschwemmung des Lignins wird erleichtert. Nach der Abtrennung der Ameisensäure wird diese mit der Ameisensäure des Aufschlusses durch einfache Destillation zurückgewonnen. Im Labormaßstab wurde hierfür wieder eine Destillationsapparatur nach Liebig und eine 300 mm Kolonne verwendet. Hierbei kann die eingesetzte Ameisensäure weitgehend zurückgewonnen werden. In der Regel in einem Prozentsatz von über 95%. Zurück bleibt ein Rückstand aus Lignin und Zuckern oder restlichen Kohlehydraten, der des weiteren als Restfeuchtigkeit nicht zurückgewonnenes Lösungsmittel enthält. Das unlösliche Lignin wird von den löslichen Zuckern durch Ausfällen in Wasser abgetrennt und kann nun weiterverarbeitet werden.
Die Pulpe wird mit Wasser neutral gewaschen und an der Luft getrocknet.

Bei den Versuchen wurden Aufschlußszeiten von 30, 45, 60, 90 und 120 Minuten gewählt. Diese wurden kombiniert mit Ameisensäurekonzentrationen von 50, 60, 75, 80, 85, 90, 95 und 100%. Die Menge an zugesetztem Wasserstoffperoxid wurde zwischen 1% und 2% variiert. Dabei wurde herausgefunden, daß ein Zusatz von mehr als 1% keinen nennenswerten Vorteil bringt, sondern durch die noch heftigere exotherme Reaktion nur die Steuerung des Aufschlusses erschwert. Die Aufschlußtemperatur wurde dabei immer am Siedepunkt des Lösungsmittels gehalten.
Im folgenden werden exemplarisch zwei Versuche dargestellt, wobei Versuch 1.a) nicht erfindungsgemäß ist. Dabei wird das Flüssigkeit-zu-Stroh- Verhältnis als Flottenverhältnis bezeichnet. Die dargestellten Versuchsparameter geben optimierte Herstellungsabläufe an, wobei die Optimierung bei Versuch 3.a) allerdings dahingehend durchgeführt wurde, daß nicht nur eine maximale Ligninentfernung erreicht werden, sondern das Lignin selber noch in möglichst großen Mengen gewonnen werden sollte. Es hat sich nämlich gezeigt, daß eine optimale Ligninentfernung auch mit einem erhöhten Abbau des Lignins bis zur Wasserlöslichkeit einhergeht. Die Optimierung wurde also dahingehend durchgeführt, daß möglichst nicht abgebautes oder verändertes Lignin neben der möglichst ligninfreien Pulpe gewonnen werden sollte.

| Versuchsparameter 1.a) | |
|---|---|
| Flottenverhältnis | 25:1 |
| Konzentration der Ameisensäure | 80% |
| Konzentration an Wasser | 20% |
| Aufschlußzeit | 2h |
| Ausbeute an Pulpe | 56% |
| Ausbeute an Lignin | 21% |

Diese und alle weiteren Zahlenangaben beziehen sich auf Gew %, soweit nichts anderes angegeben wurde. Die prozentualen Angaben hinsichtlich der Ligninausbeute beziehen sich auf die Gesamtmasse an wasserunlöslichen Rückständen.

| Versuchsparameter 1.b) | |
|---|---|
| Flottenverhältnis | 25:1 |
| Konzentration der Ameisensäure | 75% |
| Konzentration an Wasserstoffperoxid | 1% |
| Konzentration an Wasser | 24% |
| Aufschlußzeit | 30 Minuten |
| Ausbeute an Pulpe | 56% |
| Ausbeute an Lignin | 38% |

### 2. Modifizierung der Herstellung einer Pulpe aus Stroh

Besondere Anforderungen an die Qualität der hergestellten Pulpe bzw. des daraus hergestellten Papiers können es erforderlich machen, den Weißgrad weiter zu erhöhen. Dann kann das unter 1. genannte Aufschlußverfahren wiederholt werden, wobei es am günstigsten ist, im wesentlichen Konzentrationen zu wählen, die zu den unter 1. genannten Konzentrationen äquivalent sind.

Zunächst wird das Stroh behandelt, wie unter 1. angegeben. Nach Beendigung der Kochzeit wird ein Rührer eingesetzt und die erhaltene Pulpe ca. 1 Minute aufgeschlagen. Danach wird die Aufschlußlösung von der Pulpe abgetrennt und ohne Trocknung weiterbehandelt.
Nachfolgend werden die Parameter eines Versuchs zur Herstellung einer Pulpe mit Wiederholungsschritt angegeben. Der Wiederholungsschritt ist mit 2.b.) bezeichnet.

| Versuchsparameter: Aufschlußreaktion | 2.a) | Wiederholung 2.b) |
|---|---|---|
| Flottenverhältnis: | 1:25 | > 1:25 |
| Ameisensäurekonzentration | 60% | 60% |
| Wasserkonzentration: | 39% | 39% |
| Wasserstoffperoxidkonzentration: | 1% | 1% |
| Kochtemperatur: | ca. 106°C | 70-80°C |
| Kochdauer: | 30 Min. | 3h |

Die Ausbeuten betrugen nach Ablauf beider Stufen:
Pulpe: 25%
Lignin: 20.2%.

### 3. Herstellung einer Pulpe aus Nadelholz

Es ist bekannt, daß Papier, das aus einer Pulpe von Nadelholz hergestellt worden ist, einen oft für die Anforderungen der Papierindustrie ungenügenden Weißgrad zeigt. Mit dem unter 2. angegebenen Verfahren, insbesondere unter Wiederholung des Aufschlußverfahrens wie unter 2.b) angegeben, war es möglich, eine Pulpe herzustellen, die einen ausreichenden Weißgrad aufweist. Nachfolgend werden die Versuchsparameter angegeben.

| | 3a.) | 3b.) |
|---|---|---|
| Flottenverhältnis: | 1:25 | > 1:25 |
| Ameisensäurekonzentration | 85% | 85% |
| Wasserkonzentration: | 13% | 13% |
| Kochtemperatur: | ca. 106°C | 70-80°C |
| Kochdauer: | 4h | 4h |

### 4. Modifizierung der Herstellung einer Pulpe nach 1. oder 2.

Die beschriebenen Herstellungsmöglichkeiten einer Pulpe können noch dadurch verbessert werden, daß zusätzlich zum Aufschluß ein Gas eingesetzt wird, wie Luft, Sauerstoff, Ozon oder dergleichen, um dessen oxidative Kraft bei dem Aufschluß auszunutzen. Auch ein Gemisch von zwei oder mehreren der genannten Gase ist verwendbar.

Das weiter oben beschriebene Aufschlußverfahren oder eine seiner Varianten wird dann so durchgeführt, daß zusätzlich in das Reaktionsgefäß von unten her mittels einer breiten Düse die entsprechende Gassorte oder auch ein Gasgemisch eingeleitet wird. Dies kann kontinuierlich oder diskontinuierlich geschehen. Anschließend kann das entweichende Gas erneut eingesetzt oder mit den bereits bekannten entsprechenden Methoden umweltfreundlich entsorgt werden.

### 5. Weiterverwertung des Lignins

Nachdem aus der Aufschlußlösung die Ameisensäure durch einfache Destillation zurückgewonnen wurde, bleibt ein Rückstand aus Lignin und Zuckern, bzw. restlichen Kohlehydraten zurück. Durch Ausfällen in Wasser wird das unlösliche Lignin von den löslichen Zuckern abgetrennt. Da es durch das erfindungsgemäße Verfahren vorteilhafterweise nicht durch Schwefel- oder Chloranteile verunreinigt ist, kann es unbedenklich weiterverarbeitet werden. Diese Weiterverarbeitungsmöglichkeiten sind äußerst vielfältig.

### 5.a Modifizierung der Ligningewinnung

Anstelle der bisher beschriebenen Vorgehensweise bei der Ligningewinnung durch Ausfällen desselben in Wasser kann auch eine kontinuierliche Entfernung des Lignins, das durch den Aufschluß in dem Lösungsmittel gelöst vorliegt, erfolgen. Dabei wird an das Reaktionsgefäß eine Saugvorrichtung angebracht, die die Aufschlußlösung kontinuierlich abpumpt und durch eine Membran, einen Filter, ein Fritte oder eine ähnliche Trennvorrichtung treibt. Dort wird dann das Lignin von der Aufschlußlösung getrennt und abgeschieden. Die verbleibende Aufschlußlösung wird wieder zurück in das Reaktionsgefäß gepumpt, das dem Aufschluß diente. Dadurch kann die als Konkurrenzreaktion zur Ligninspaltung auftretende Ligninkondensation unterdrückt werden. Außerdem erniedrigt sich der Siedepunkt der Aufschlußlösung, da der Anteil an Gelöstem sinkt. Ein weiterer Vorteil liegt auch in der leichteren Zurückgewinnung der Aufschlußlösung und in der Einsparung an benötigten Chemikalien, weil ein Angriff auf bereits gelöstes Material nach dieser Verfahrensvariante vermieden werden kann.

### 5.b Weiterverarbeitung zu einem Baustoff

Hierzu wird das Lignin mit einem Oxalsäureüberschuß versetzt und geschmolzen oder nach einer anderen Verfahrensvariante in gesättigter Ameisensäurelösung gekocht und anschließend mit Zellulosefasern eingedampft. Dabei entsteht eine wasserfeste schwarzbraune Masse, die als Füllmaterial oder nach Art einer Preßspan- oder Faserplatte eingesetzt werden kann.

## Patentansprüche

1. Verfahren zur Herstellung einer Pulpe aus zellulosehaltigem Material, bei dem das Material mit Ameisensäure als Lösungsmittel versetzt und durch eine externe Energiequelle leicht unter Rückflußkühlung erwärmt und dann langsam und im wesentlichen ohne weitere externe Energiezufuhr Wasserstoffperoxid in konstanter Dosierung zugesetzt wird, so daß das Material in etwa bei der Siedetemperatur des Lösungsmittels unter Rückfluß gekocht wird.

2. Verfahren nach Anspruch 1, bei dem als Lösungsmittel wäßrige Ameisensäure in einem Konzentrationsbereich zwischen in etwa 60 - 99 Gew% verwendet wird.

3. Verfahren nach einem der Ansprüche 1 oder 2, bei dem die Kochzeit etwa 30-120 Minuten beträgt.

4. Verfahren nach einem der Ansprüche 2 oder 3, bei dem die vorherbestimmte Menge an Wasserstoffperoxid in etwa 1 - 3 Gew%, vorzugsweise 1 - 2 Gew%, besonders bevorzugt 1 Gew%, bezogen auf das Gesamtgewicht aus zellulosehaltigem Material und Lösungsmittel beträgt.

5. Verfahren nach einem der Ansprüche 1 bis 4, bei dem das Flüssigkeit-zu-Material-Verhältnis in etwa 20:1 bis 25:1 beträgt.

6. Verfahren nach einem der Ansprüche 1 bis 5, bei dem zusätzlich Luft, Sauerstoff oder Ozon in das Lösungsmittel eingeleitet wird.

7. Verfahren nach einem der Ansprüche 1 bis 6, bei dem die Pulpe nach Beendigung der Kochzeit von dem Lösungsmittel abgetrennt wird.

8. Verfahren nach Anspruch 7, bei dem das Abtrennen der Pulpe durch Absieben erfolgt.

9. Verfahren nach einem der Ansprüche 8 oder 9, bei dem die erhaltene Pulpe mit Wasser und/oder Ameisensäure gewaschen wird.

10. Verfahren nach einem der Ansprüche 7 bis 9, bei dem die Ameisensäure durch Recycling zumindest teilweise, vorzugsweise zu über 95 Gew% zurückgewonnen wird, wobei das Recycling durch einfache Destillation erfolgt.

11. Verfahren nach einem der Ansprüche 1 bis 9, das wiederholt wird, wobei die Kochtemperatur vermindert wird.

12. Verfahren nach Anspruch 11, bei dem die verminderte Kochtemperatur in etwa 70 - 80°C, vorzugsweise 70°C, beträgt.

13. Verfahren nach Anspruch 11 oder 12, bei dem die Kochzeit verlängert wird und in etwa 1 - 5 Stunden, vorzugsweise 3 Stunden, beträgt.

14. Verfahren nach einem der Ansprüche 11 bis 13, bei dem das Flüssigkeit-zu-Material-Verhältnis auf über 25:1 erhöht wird.

15. Verfahren nach Anspruch 1, bei dem als zellulosehaltiges Material Elefantengras und/oder Maisblätter oder -stengel verwendet werden.

16. Verfahren nach einem der Ansprüche 1 bis 14, bei dem als zellulosehaltiges Material Einjahrespflanzen, insbesondere Getreidestroh, verwendet werden.

17. Verfahren nach einem der Ansprüche 1 bis 14, bei dem als zellulosehaltiges Material Laub- oder Nadelhölzer verwendet werden.

18. Verfahren nach Anspruch 10, bei dem der Destillationsrückstand Lignin enthält, das durch Ausfällen in Wasser isoliert wird.

## Claims

1. Process for producing a pulp from cellulosic material which comprises admixing the material with formic acid as solvent, heating the mixture slightly by means of an external energy source with reflux cooling, and then slowly adding, substantially without supplying any further external energy, hydrogen peroxide at a constant rate so that the material is cooked under reflux at approximately the boiling temperature of the solvent.

2. Process according to Claim 1, wherein the solvent used is aqueous formic acid in a concentration range of between approximately 60 and 99% by weight.

3. Process according to Claim 1 or 2, wherein the cooking time is approximately 30-120 minutes.

4. Process according to Claim 2 or 3, wherein the predetermined amount of hydrogen peroxide is approximately 1-3% by weight, preferably 1-2% by weight, particularly preferably 1% by weight, based on the total weight of cellulosic material and solvent.

5. Process according to any of Claims 1 to 4, wherein the liquid to material ratio is approximately 20:1 to 25:1.

6. Process according to any of Claims 1 to 5, wherein additionally air, oxygen or ozone is introduced into the solvent.

7. Process according to any of Claims 1 to 6, wherein the pulp is separated from the solvent after completion of the cooking time.

8. Process according to Claim 7, wherein the pulp is separated by screening.

9. Process according to Claim 7 or 8, wherein the resulting pulp is washed with water and/or formic acid.

10. Process according to any of Claims 7 to 9, wherein at least some, preferably more than 95% by weight, of the formic acid is recovered by recycling, the recycling being carried out by simple distillation.

11. Process according to any of Claims 1 to 9, which is repeated at a reduced cooking temperature.

12. Process according to Claim 11, wherein the reduced cooking temperature is approximately 70-80°C, preferably 70°C.

13. Process according to Claim 11 or 12, wherein the cooking time is prolonged and is approximately 1-5 hours, preferably 3 hours.

14. Process according to any of Claims 11 to 13, wherein the liquid to material ratio is increased to more than 25:1.

15. Process according to Claim 1, wherein the cellulosic material used comprises elephant grass and/or maize leaves or stalks.

16. Process according to one of Claims 1 to 14, wheerein the cellulosic material used comprises annual plants, in particular cereal straw.

17. Process according to one of Claims 1 to 14, wheerein the cellulosic material used comprises hardwoods or softwoods.

18. Process according to Claim 10, wherein the distillation residue contains lignin which is isolated by precipitation in water.

## Revendications

1. Procédé de fabrication d'une pâte de bois en matériau contenant de la cellulose, lors duquel le matériau est mélangé à de l'acide formique en tant que solvant et est légèrement chauffé sous reflux par une source d'énergie externe et est alors lentement et, pour l'essentiel, sans apport d'énergie externe supplémentaire, mélangé à du peroxyde d'hydrogène sous un dosage constant, de telle sorte que le matériau soit cuit sous reflux à environ la température d'ébullition du solvant.

2. Procédé selon la revendication 1, lors duquel l'on utilise, en tant que solvant, de l'acide formique aqueux dans un domaine de concentration compris entre environ 60 et 99% en poids.

3. Procédé selon l'une quelconque des revendications 1 ou 2, lors duquel la durée de cuisson est environ de 120 minutes.

4. Procédé selon l'une quelconque des revendications 2 ou 3, lors duquel la quantité prédéterminée de peroxyde d'hydrogène est environ de 1 - 3% en poids, de préférence de 1 - 2% en poids, en particulier de préférence de 1% en poids, par rapport au poids total du matériau contenant de la cellulose et du solvant.

5. Procédé selon l'une quelconque des revendications 1 à 4, lors duquel le rapport liquide à matériau est compris entre environ 20:1 et 25:1.

6. Procédé selon l'une quelconque des revendications 1 à 5, lors duquel l'on introduit, dans le solvant, en sus, de l'air, de l'oxygène ou de l'ozone.

7. Procédé selon l'une quelconque des revendications 1 à 6, lors duquel la pâte de bois est séparée du solvant après achèvement de la durée de cuisson.

8. Procédé selon la revendication 7, lors duquel la séparation de la pâte de bois se fait par tamisage.

9. Procédé selon l'une quelconque des revendications 8 ou 9, lors duquel la pâte obtenue est lavée à l'aide d'eau et/ou d'acide formique.

10. Procédé selon l'une quelconque des revendications 7 à 9, lors duquel l'acide formique est récupéré par recyclage au moins partiellement, de préférence jusqu'à au-delà de 95% en poids, le recyclage se faisant par distillation simple.

11. Procédé selon l'une quelconque des revendications 1 à 9, qui est répété, la température de cuisson étant diminuée.

12. Procédé selon la revendication 11, lors duquel la température de cuisson diminuée est environ de 70 - 80°C, de préférence de 70°C.

13. Procédé selon la revendication 11 ou 12, lors duquel la durée de cuisson est prolongée et est environ de 1-5 heures, de préférence de 3 heures.

14. Procédé selon l'une quelconque des revendications 11 à 13, lors duquel le rapport liquide à matériau est augmenté à une valeur au-delà de 25:1.

15. Procédé selon la revendication 1, lors duquel l'on utilise, en tant que matériau contenant de la cellulose, de l'herbe à éléphant et/ou des feuilles ou des tiges de mais.

16. Procédé selon l'une quelconque des revendications 1 à 14, lors duquel l'on utilise, en tant que matériau contenant de la cellulose, des plantes annuelles, en particulier de la paille de blé.

17. Procédé selon l'une quelconque des revendications 1 à 14, lors duquel l'on utilise, en tant que matériau contenant de la cellulose, du bois de feuillus ou de sapins.

18. Procédé selon la revendication 10, lors duquel le résidu de distillation contient de la lignine, qui est isolée par précipitation dans l'eau.
